# FASCICULE DE BREVET EUROPEEN

(11) **EP 0 633 083 B1**
(45) Date de publication et mention de la délivrance du brevet: **12.09.2001**
(21) Numéro de dépôt: 94420188.8
(22) Date de dépôt: 04.07.1994
(51) Int. Cl.: B22F 1/00

(54) **Poudre métallique pour la réalisation de pièces par compression et frittage et procédé d'obtention de cette poudre**
Metallisches Pulver zum Herstellen von Teilen durch Pressformen und Sinterung, und Verfahren zur Herstellung von dem Pulver
Metallic powder for making parts by compression and sintering and process for obtaining the powder

(30) Priorité: 06.07.1993 FR 9308535
(43) Date de publication de la demande: 11.01.1995
(73) Titulaire: Metals Process Systems, F-92100 Boulogne-Billancourt (FR)
(72) Inventeur: Aslund, Christer, S-64436 Torshalla (SE); Quichaud, Claude, F-92410 Ville d'Avray (FR)
(74) Mandataire: Desolneux, Jean-Paul Charles

(56) Documents cités:
- EP-A- 0 029 389
- DE-A- 4 027 887
- US-A- 4 787 934
- US-A- 5 126 104

## Description

La poudre métallique qui fait l'objet de l'invention concerne la réalisation de pièces par compression et frittage à partir d'aciers inoxydables, d'autres métaux ou alliages inoxydables ou réfractaires et d'aciers alliés, destinés à la réalisation de pièces de qualité.

Pour la réalisation de ces pièces par compression et frittage, on utilise de façon la plus courante des poudres à particules anguleuses obtenues par pulvérisation de métal liquide par jet d'eau sous pression selon diverses méthodes connues de l'homme de métier.

Bien que les méthodes de pulvérisation de métal liquide par jet d'eau sous pression soient de très loin les plus utilisées pour la fabrication de poudres métalliques elles ont le grave inconvénient de conduire à des poudres métalliques ayant une forte teneur en oxygène.

On sait aussi préparer des poudres métalliques par pulvérisation d'un métal ou alliage liquide au moyen d'un jet gazeux qui peut être, par exemple, un gaz neutre tel que l'argon ou de l'azote ou tout gaz approprié. On obtient ainsi des poudres ayant une teneur en oxydes beaucoup plus faible que les poudres obtenues par pulvérisation à l'eau et qui présentent ainsi sensiblement la même pureté que le métal de départ.

Cependant les particules élémentaires de ces poudres ont une forme sensiblement sphérique mais en l'état ne se mettent pas facilement en forme.

En effet ces poudres permettent, après compression et frittage, d'obtenir par compression des pièces ayant une densité apparente au moins égale à celle que permettent d'obtenir les poudres anguleuses habituelles. Mais, au stade initial de la mise en forme par compression à froid de la poudre dans un moule, la pièce crue obtenue à partir de particules sphériques a une résistance mécanique souvent insuffisante pour permettre sa manipulation et notamment son éjection du moule, puis le transfert en direction du four de frittage, sans écaillage ou fissuration.

Pour certaines applications qui ne concernent pas les poudres à particules sphériques, on a proposé d'ajouter aux poudres utilisées pour l'obtention de pièces par compression et frittage, différents liants à base de composés organiques. Ainsi, le brevet US 4 456 484 décrit l'addition d'un liant organique à un mélange d'une poudre d'un carbure métallique réfractaire avec une autre poudre métallique, jouant elle-même le rôle de liant métallique. On emploie comme liant une amide qui est une cire. On effectue un broyage du mélange de ces 3 composants en présence d'un liquide tel que de l'eau dans lequel la cire est insoluble et, après séchage, la cire assurant une liaison entre les particules de carbure et celles du liant métallique, on effectue la compression puis le frittage.

La demande de brevet GB 2 228 744 décrit une méthode analogue pour solidariser des éléments d'alliages tels que le graphite, le phosphore ou autres avec un métal de base. Selon cette méthode, on utilise comme liant un mélange d'un ester d'acide acrylique avec un ester d'acide méthacrylique et un acide polymérisable non saturé.

Ces composants sont mis en solution dans du toluène.

Le but visé est d'éviter la ségrégation de particules plus fines ou plus légères telles que le graphite ou d'autres par rapport à un métal de base, tel que le fer, en liant ces particules entre elles.

Il n'est, nulle part, envisagé dans ces documents d'utiliser de tels liants organiques pour améliorer la résistance mécanique crue de pièces moulées.

Par ailleurs, ces liants après mise en oeuvre, doivent être éliminées avant ou au cours du frittage et on constate souvent une contamination des poudres métalliques par certains composants des liants.

Enfin, on se rend compte qu'il ne suffit pas d'améliorer la liaison entre une petite quantité d'une poudre fine telle que le graphite et les particules de poudre par exemple de fer plus grossières pour améliorer la résistance mécanique d'une pièce moulée.

On connaît par ailleurs par la demande de brevet EP 0029389 un procédé de fabrication par moulage par injection de pièces de forme non fragiles mettant en oeuvre des poudres métalliques à grains sphériques.

Selon ce procédé, on fabrique une pâte par mélange de poudre métallique, de lubrifiant du genre stéarate, de gomme cellulosique et d'eau, on injecte cette pâte dans un moule de compaction à froid, on étuve éventuellement et on effectue une opération de déliantage - frittage des pièces crues obtenues.

De telles opérations nécessitent des équipements d'injection de pâte humide qui s'apparentent à ceux de moulage par injection de matière plastique et sont différents des équipements de compaction à froid de poudres. De plus, il est nécessaire d'utiliser la pâte immédiatement après confection en respectant des conditions strictes de temps et de température pour obtenir des pièces de forme correcte à l'éjection des moules.

On connaît en outre par la demande de brevet DE 40.27.887 des granulés constitués de poudres du genre herbicide, colorant ou sucre alimentaire agglomérées à l'aide de gélatine dans le but de réduire les poussières inhérentes à l'utilisation de telles poudres brutes ainsi que de rendre les granulés obtenus biodégradables.

Mais ce document ne divulgue ni ne suggère aucune application ou aucun intérêt particulier à appliquer de tels granulés à des poudres métalliques pour réaliser par compaction à sec et à froid des pièces de forme qui auraient des propriétés particulières. On a recherché la possibilité de modifier les caractéristiques d'aptitude au formage d'une poudre métallique constituée de particules sphériques, en vue d'obtenir, après formage, des pièces présentant une résistance mécanique à cru bien supérieure à celle résultant de la compaction de ladite poudre utilisée telle quelle.

On a recherché aussi la possibilité de conférer à cette poudre métallique de telles caractéristiques de façon durable, cette poudre formable et frittable étant apte au transport sur de longues distances et au stockage sans perte de ses caractéristiques d'aptitude au formage puis au frittage.

On a recherché enfin la possibilité d'une mise en oeuvre facile d'une telle poudre, les additifs éventuels ne nécessitant pas de traitements particuliers avant frittage pour leur élimination en dehors éventuellement d'un traitement de courte durée, vers 300 à 500°C, d'élimination des lubrifiants tels que le stéarate de zinc, traitement habituel dans le procédé de compression-frittage de poudres métalliques.

La poudre métallique à base de particules sphériques, apte au formage à froid par compression suivi d'un frittage, qui fait l'objet de l'invention ainsi que le procédé de préparation de cette poudre qui fait aussi l'objet de l'invention permettent de résoudre l'ensemble des problèmes ainsi posés.

La poudre métallique suivant l'invention est constituée par un ensemble de granules comprenant chacun un groupe de particules métalliques élémentaires de forme sphérique agglomérées par de la gélatine à une teneur d'au moins 0,5 % du poids de la poudre métallique.

Les particules sphériques sont avantageusement obtenues par un procédé de pulvérisation, au moyen d'un gaz qui peut être l'air ou un gaz neutre ou réducteur tel que N₂, H₂, NH₃, Ar, ou autre, d'un métal ou alliage liquide.

Les principaux métaux ou alliages qui peuvent être utilisés sont, par exemple, des aciers inoxydables, des métaux ou alliages inoxydables ou réfractaires ou encore des aciers alliés à hautes caractéristiques mécaniques. Les dimensions de ces particules élémentaires et celles des granules sont choisies principalement en fonction des dimensions et caractéristiques notamment de densité des pièces moulées qu'il s'agit de réaliser.

On constate que pour obtenir, par formage sous pression à froid, une pièce présentant une résistance mécanique suffisante à cru, il est préférable que chaque granule comporte un nombre suffisant de particules sphériques agglomérées par la gélatine. Il faut aussi que ces granules soient aptes à remplir correctement le moule dans ses moindres recoins. Cependant un certain nombre de granules peuvent être constitués de particules élémentaires isolées enrobées de gélatine sans que cela nuise à la qualité du produit final obtenu.

Dans la pratique, on détermine un diamètre maximal "d₁" des particules sphériques élémentaires et une largeur maximale "d₂" des granules obtenus. On constate que la poudre suivant l'invention doit avoir, de préférence, un rapport de d₂/d₁ ≥3 pour que les pièces moulées sous pression à froid atteignent une résistance mécanique suffisante.

De façon particulièrement avantageuse ce rapport d₂/d₁ peut atteindre au moins 4 ou davantage. Dans le cas, par exemple, d'une poudre dont les particules sphériques ont un diamètre maximal "d₁" de 100 microns, une largeur maximale "d₂" des granules de 300 microns constitue une limite inférieure.

Pour obtenir des résultats encore meilleurs, il faut donner aux granules une largeur maximale "d₂" de, par exemple, 500 microns correspondant donc à un rapport d₂/d₁ =5.

La teneur en gélatine doit être déterminée en fonction de la grosseur moyenne des particules sphériques élémentaires qui sont agglomérées par la gélatine. Cette teneur dépend aussi de la force en gelée de la gélatine. Cette force en gelée s'exprime en Bloom (unité standardisée) et peut varier entre 50 et 250 blooms en fonction de la gélatine utilisée.

L'utilisation de gélatines à plus fort Bloom peut permettre de réduire le pourcentage en gélatine des granules et donc porter à une valeur minimum la durée d'élimination de la gélatine avant d'atteindre la phase de frittage proprement dite à haute température.

Bien que les granules, dont les particules sphériques élémentaires sont agglomérées au moyen de gélatine, ne collent pas aux parois des moules, même lorsque celles-ci s'échauffent à des températures atteignant 100°C ou davantage, une lubrification par une faible quantité de stéarate de Zn ou d'un autre lubrifiant adapté peut être utilisée.

L'invention concerne aussi le procédé de préparation d'une poudre métallique à base de particules sphériques élémentaires aptes au formage à froid par compression puis au frittage.

Selon ce procédé, on effectue une agglomération en granules des particules sphériques élémentaires. Pour cela on ajoute aux particules sphériques élémentaires de départ de la gélatine sous forme d'une solution aqueuse, la quantité d'eau utilisée étant de l'ordre de deux à cinq fois la quantité de gélatine et la température de l'eau étant de 40 à 80°C. Comme indiqué plus haut, la quantité de gélatine à mettre en oeuvre dépend de la grosseur des particules sphériques élémentaires et aussi de la force en gelée de la gélatine. On triture le mélange de particules élémentaires et de solution de gélatine le temps nécessaire pour obtenir le mouillage des particules métalliques et au cours du refroidissement la formation progressive d'un gel. On effectue, de préférence, un séchage partiel, par exemple, par soufflage d'un courant gazeux qui permet de donner au mélange une consistance pâteuse, puis on effectue une fragmentation de cette pâte, par exemple en la pressant sur un tamis dont la largeur de maille est déterminée en tenant compte du diamètre des particules sphériques élémentaires.

On forme ainsi des granules dont on poursuit le séchage jusqu'à élimination, de préférence aussi complète que possible, de l'eau. On termine l'opération, de préférence, par un calibrage final qui permet de bien individualiser les granules en les séparant les uns des autres et aussi de leur donner des dimensions relativement régulières. La quantité de gélatine contenue dans les granules est d'au moins 0,5 % du poids de la poudre métallique obtenue.

On peut séparer les fines par un tamis d'ouverture convenable. On constate que si le diamètre maximal "d₁" des particules sphériques élémentaires et la largeur "d₂" des granules obtenus après séchage sont dans un rapport d₂/d₁ au moins égal à 3 et, de préférence, égal ou supérieur à 4, on peut obtenir par compression à froid dans un moule des pièces dont la résistance mécanique à cru est beaucoup plus élevée que dans le cas de la même poudre à particules sphériques non agglomérées en granules.

On peut, avantageusement, avant formage, incorporer à la poudre ainsi constituée de granules, un lubrifiant tel que le stéarate de zinc.

Après compression, on élimine ce lubrifiant et la gélatine par préchauffage de la pièce crue comprimée à une température généralement comprise entre 300 et 500°C.

Le préchauffage peut être effectué à l'air ou en présence d'un gaz neutre ou réducteur tel que Ar, H₂, NH₃ ou autre. Après élimination complète de la gélatine et du lubrifiant, s'il y en a, on effectue le frittage à température appropriée au matériau pour obtenir la densification désirée.

Après refroidissement, on constate, tous les paramètres étant inchangés par ailleurs, que les pièces ainsi obtenues, telles que par exemple des pièces en aciers inoxydables, ont une densité apparente en général supérieure à celle de pièces préparées à partir de poudres anguleuses de même composition et aussi des caractéristiques mécaniques supérieures en ce qui concerne la ductilité.

Il apparaît que pratiquement tous les métaux ou alliages inoxydables ou réfractaires susceptibles d'être pulvérisés sous forme de particules sphériques peuvent subir une transformation par métallurgie des poudres grâce au procédé d'agglomération en granules des particules sphériques suivant l'invention.

Les exemples ci-après décrivent, de façon non limitative, les caractéristiques de la poudre métallique agglomérée en granules à base de particules sphériques élémentaires apte au formage par compression à froid puis au frittage suivant l'invention. Les exemples décrivent aussi, de façon non limitative également, un mode de réalisation d'une telle poudre agglomérée et un mode de mise en oeuvre de cette poudre pour la réalisation de pièces par compression dans un moule puis frittage.

Exemple 1 - Cet exemple concerne le procédé suivant l'invention de préparation d'une poudre métallique agglomérée en granules à partir de particules sphériques élémentaires qui présente les propriétés suivant l'invention d'aptitude au formage par compression à froid et au frittage.

On met en oeuvre des particules sphériques obtenues de façon connue par pulvérisation par un gaz neutre d'un bain d'acier inoxydable dont la composition correspond au grade 316 défini par la norme ASTM. On prépare par tamisage un lot de ces particules dont le diamètre des particules n'est pas supérieur à 106 microns. On prépare une solution aqueuse à base d'eau désionisée contenant en poids 30 % d'une gélatine dont la force en gelée est de 50 blooms. On chauffe la solution entre 50 et 70°C pour mettre en solution la gélatine de façon complète.

On réalise un mélange contenant 95 % de particules d'acier 316 de pas plus de 106 microns de diamètre et 5 % de solution aqueuse, soit 1,5 % en poids de gélatine. On doit réaliser un mélange intime afin de mouiller par la solution toute la surface des particules élémentaires.

Le refroidissement progressif de la solution entraîne la formation du gel. On fait évaporer une partie de l'eau par soufflage d'air et on fait passer le mélange qui a une consistance pâteuse, à travers un tamis ayant des mailles d'environ 630 microns.

On obtient ainsi des granules. Le séchage de ceux-ci par air froid ou chaud est poursuivi puis un deuxième tamisage est effectué afin de séparer les granules les uns des autres et de les calibrer par passage à travers un tamis à mailles de 500 microns.

On obtient ainsi des granules dont le rapport dimensionnel est d'au moins 4,7 comparé au diamètre maximal des particules métalliques. Ces granules séchés sont constitués de particules métalliques sphériques agglomérées, solidement liées entre elles par des films de gélatine, certains granules pouvant cependant être constitués par des particules élémentaires isolées enrobées de gelatine.

On constate que la poudre ainsi agglomérée en granules est apte à former par compression à froid dans un moule des pièces ayant une résistance mécanique à cru très supérieure à celle qu'on obtient avec les particules métalliques de départ. L'addition, à la poudre agglomérée en granules, d'une faible quantité d'un lubrifiant tel que le stéarate de zinc facilite encore le formage. Le démoulage est également facilité par le fait que la gélatine solidifiée ne colle pas aux parois des moules lorsque ceux-ci sont échauffés.

On réalise ainsi au moyen de la poudre agglomérée en granules suivant l'invention, additionnée d'environ 0,75 % en poids de stéarate de zinc une série d'éprouvettes de traction par compression à froid dans un moule selon la norme ASTM B312 sous deux taux de compression différents de 314 et 422 MPa.

Les mesures de résistance mécanique à la traction effectuées à cru sur une partie de ces éprouvettes donnent des résultats de charge de rupture de respectivement 6,55 et 9,65 MPa (950 et 1400 psi). Ces valeurs sont tout à fait satisfaisantes car bien supérieures au minimum considéré comme acceptable de 3,44 MPa (500 psi).

Les éprouvettes restantes, comprimées sous une charge de 422 MPa, sont préchauffées à l'air jusque vers 500°C pour éliminer la gélatine et le stéarate de zinc puis frittées par chauffage jusqu'à environ 1280°C. Des essais de traction effectués sur les éprouvettes ainsi frittées donnent les résultats moyens suivants :
Limite élastique 137,9 MPa (20 ksi)
Charge de rupture 344,7 MPa (50 ksi)
Allongement de rupture 25 %.

Selon la norme ASTM B525, les valeurs typiques de caractéristiques mécaniques de cet acier 316 sont :
Charge de rupture 413,7 MPa (60 ksi)
Allongement de rupture 7 %.

Un essai comparatif est fait sur la même nuance d'acier inoxydable 316 en utilisant des particules sphériques ayant un diamètre maximal pas supérieur à 150 microns.

L'agglomération par de la gélatine est effectuée avec les mêmes concentrations en gélatine et les mêmes conditions de tamisage que ci-dessus, le diamètre des granules obtenus n'étant pas supérieur à 500 microns. Le rapport dimensionnel entre granules et particules sphériques est donc réduit à 3,3.

On constate qu'on obtient dans ces conditions une résistance mécanique à cru des éprouvettes moulées sous pression beaucoup plus faible que dans l'exemple précédent et on constate de plus une tendance à la fissuration des éprouvettes de traction au cours du frittage.

Dans un autre essai comparatif, on utilise à nouveau de l'acier 316 composé de particules de diamètre pas supérieur à 106 microns mais on réduit la dimension des granules par calibrage final à travers des trous de 300 microns de côté. Le rapport dimensionnel est donc réduit à 2,8. On constate qu'en essayant de mouler par compression à froid des éprouvettes de traction on observe des ruptures de celles-ci dès le démoulage.

On voit donc que le rapport dimensionnel de 3 entre granules et particules élémentaires sphériques est au voisinage immédiat de la limite acceptable et que dans la pratique il est avantageux de choisir un rapport dimensionnel au moins égal à 4.

Exemple 2 - On réalise, par le procédé décrit dans l'exemple 1, une poudre métallique agglomérée en granules à partir d'un acier inoxydable type 904 L qui contient en % en poids : Cr 20 ; Ni 25 ; Mo 4,5 ; Cu 2 : reste Fe.

Le produit de départ comporte des particules sphériques de diamètre pas supérieur à 106 microns. On effectue l'agglomération de la même façon que dans le cas de l'acier 316 décrit dans l'exemple 1, le calibrage final des granules étant fait par passage à travers un tamis à mailles de 500 microns de côté, le rapport dimensionnel entre granules et particules sphériques étant donc de 4,7.

Après formage d'éprouvettes de traction par compression à froid avec une pression de 422 MPa puis frittage, ces opérations étant effectuées comme dans le cas de l'exemple 1, la mesure des caractéristiques mécaniques en traction donne les résultats suivants :
Charge de rupture en traction 448,2 MPa (65 ksi)
Allongement de rupture : 15 %.

Un essai de corrosion, effectué à température ambiante, en solution sulfurique à 1 % ne fait apparaître aucune attaque après 48 heures.

Ces résultats, en particulier l'ensemble 2, montrent que la poudre métallique suivant l'invention comportant des granules constitués de particules sphériques élémentaires liées par de la gélatine permet la réalisation par compression et frittage de pièces en acier inoxydable qu'on ne sait pas réaliser par la méthode habituelle qui s'applique aux poudres anguleuses, l'élaboration par pulvérisation dans l'eau de tels aciers fortement alliés étant difficile à envisager du fait de la teneur en oxygène qui en résulterait.

De nombreuses modifications ou variantes peuvent être apportées aux caractéristiques de la poudre agglomérée en granules qui fait l'objet de l'invention et aussi au mode de préparation suivant l'invention de cette poudre agglomérée en granules à partir des particules métalliques sphériques qui la constituent.

Ces variantes et ces modifications font également partie de l'invention.

## Revendications

1. Poudre métallique, apte au frittage après formage par compression à froid **caractérisée en ce qu'**elle est constituée par un ensemble de granules comprenant chacun un groupe de particules élémentaires de forme sphérique agglomérées par de la gélatine à une teneur d'au moins 0,5 % du poids de la poudre métallique.

2. Poudre métallique suivant revendication 1 **caractérisée en ce que** le diamètre maximal d₁ des particules élémentaires sphériques et la largeur maximale d₂ des granules sont dans un rapport d₂/d₁ ≥3.

3. Poudre métallique suivant revendication 2 **caractérisée en ce que** le rapport d₂/d₁ est ≥4.

4. Poudre métallique suivant l'une des revendications 1 à 3 **caractérisée en ce que** la teneur des granules en gélatine est de 1 à 5 % du poids de la poudre métallique.

5. Poudre métallique suivant l'une des revendications 1 à 4 **caractérisée en ce qu'**elle est en un acier inoxydable ou allié.

6. Poudre métallique suivant l'une des revendications 1 à 4 **caractérisée en ce qu'**elle est en un métal ou alliage inoxydable ou réfractaire.

7. Procédé de préparation d'une poudre métallique apte au frittage après formage par compression à froid **caractérisé en ce qu'**on part de particules métalliques élémentaires de forme sphérique à laquelle on mélange une solution aqueuse de gélatine afin de mouiller toute la surface des particules sphériques puis en ce qu'après un début de formation d'un gel donnant au mélange une consistance pâteuse, on fragmente cette pâte de façon à obtenir des granules comprenant chacun un groupe de particules élémentaires dont on achève ensuite le séchage, la teneur en gélatine des granules étant d'au moins 0,5 % en poids de la poudre métallique.

8. Procédé suivant revendication 7 **caractérisé en ce que** la teneur en gélatine est de 1 à 5 % en poids de la poudre métallique.

9. Procédé suivant revendication 7 ou 8 **caractérisé en ce qu'**on effectue la fragmentation de la pâte par passage à travers au moins un tamis de façon à obtenir après séchage des granules ayant une largeur d₂ telle que le rapport entre cette largeur d₂ et le diamètre maximal d₁ des particules sphériques soit au moins égal à 3.

10. Procédé suivant revendication 9 **caractérisé en ce que** le rapport d₂/d₁ est au moins égal à 4.

11. Procédé suivant l'une des revendications 7 à 10 **caractérisé en ce que** la poudre métallique est un acier allié ou inoxydable ou un métal ou alliage inoxydable ou réfractaire.

## Claims

1. A metallic powder, capable of sintering after cold compression forming, **characterised in that** it is constituted by an assembly of granules, each one comprising a group of spherically shaped elementary particles agglomerated by gelatin, the quantity of which is at least 0.5% of the weight of the metallic powder.

2. A metallic powder according to Claim 1, **characterised in that** the maximum diameter d₁ of the spherical elementary particles and the maximum width d₂ of the granules are in a d₂/d₁ ratio of ≥ 3.

3. A metallic powder according to Claim 2, **characterised in that** the d₂/d₁ ratio is ≥ 4.

4. A metallic powder according to one of Claims 1 to 3, **characterised in that** the content of gelatin in the granules is 1 to 5% of the weight of the metallic powder.

5. A metallic powder according to one of Claims 1 to 4, **characterised in that** it is a stainless steel or an alloyed steel.

6. A metallic powder according to one of Claims 1 to 4, **characterised in that** it is a stainless or refractory metal or alloy.

7. A process for the preparation of a metallic powder capable of sintering after cold compression forming, **characterised by** starting out with spherically shaped elementary metallic particles with which an aqueous solution of gelatin is mixed in order to moisten the entire surface of the spherical particles, and then after a gel starts to form which gives the mixture a pasty consistency, the paste is broken in order to obtain granules, each comprising a group of elementary particles which are then dried, the gelatin content of the granules being at least 0.5% by weight of the metallic powder.

8. A process according to Claim 7, **characterised in that** the gelatin content is 1 to 5% by weight of the metallic powder.

9. A process according to Claim 7 or Claim 8, **characterised in that** the paste is broken by passing therethrough at least one sieve in order that after drying granules are obtained of width d₂ such that the ratio between that width d₂ and the maximum diameter d₁ of the spherical particles is at least equal to 3.

10. A process according to Claim 9, **characterised in that** the ratio d₂/d₁ is at least equal to 4.

11. A process according to one of Claims 7 to 10, **characterised in that** the metallic powder is an alloyed steel or a stainless steel or a stainless or refractory metal or alloy.

## Patentansprüche

1. Metallisches Pulver, das nach Formpressen durch Kaltpressen zum Sintern geeignet ist, **dadurch gekennzeichnet, daß** es aus einer Menge von Körnchen besteht, die je eine Gruppe von kugelförmigen Elementarteilchen enthalten, die durch Gelatine in einem Gehalt von mindestens 0,5% des Gewichts des metallischen Pulvers zusammengeballt werden.

2. Metallisches Pulver nach Anspruch 1, **dadurch gekennzeichnet, daß** der maximale Durchmesser d₁ der kugelförmigen Elementarteilchen und die maximale Breite d₂ der Körnchen in einem Verhältnis von d₂/d₁ ≥3 vorliegen.

3. Metallisches Pulver nach Anspruch 2, **dadurch gekennzeichnet, daß** das Verhältnis d₂/d₁ gleich ≥4 ist.

4. Metallisches Pulver nach einem der Ansprüche 1 bis 3, **dadurch gekennzeichnet, daß** der Gehalt der Körnchen an Gelatine 1 bis 5% des Gewichts des metallischen Pulvers beträgt.

5. Metallisches Pulver nach einem der Ansprüche 1 bis 4, **dadurch gekennzeichnet, daß** es aus einem nichtrostenden oder legierten Stahl ist.

6. Metallisches Pulver nach einem der Ansprüche 1 bis 4, **dadurch gekennzeichnet, daß** es aus einem nichtrostenden oder hitzebeständigen Metall oder Legierung ist.

7. Verfahren zur Herstellung eines nach Formpressen durch Kaltpressen zum Sintern geeigneten metallischen Pulvers, **dadurch gekennzeichnet, daß** man von kugelförmigen metallischen Elementarteilchen ausgeht, denen man eine wässrige Gelatinelösung zumischt, um die ganze Oberfläche der kugelförmigen Teilchen zu benetzen, und daß man dann nach einem Beginn der Bildung eines Gels, das der Mischung eine pastenförmige Konsistenz verleiht, diese Paste zersplittert, um Körnchen zu erhalten, die je eine Gruppe von Elementarteilchen enthalten, deren Trocknung anschließend beendet wird, wobei der Gehalt der Körnchen an Gelatine mindestens 0,5% des Gewichts des metallischen Pulvers beträgt.

8. Verfahren nach Anspruch 7, **dadurch gekennzeichnet, daß** der Gehalt an Gelatine 1 bis 5 Gew.-% des metallischen Pulvers beträgt.

9. Verfahren nach Anspruch 7 oder 8, **dadurch gekennzeichnet, daß** die Zersplitterung der Paste mittels Durchgang durch mindestens ein Sieb durchgeführt wird, um nach dem Trocknen Körnchen mit einer derartigen Breite d₂ zu erhalten, daß das Verhältnis zwischen dieser Breite d₂ und dem maximalen Durchmesser d₁ der kugelförmigen Teilchen mindestens gleich 3 ist.

10. Verfahren nach Anspruch 9, **dadurch gekennzeichnet, daß** das Verhältnis d₂/d₁ mindestens gleich 4 ist.

11. Verfahren nach einem der Ansprüche 7 bis 10, **dadurch gekennzeichnet, daß** das metallische Pulver ein legierter oder rostfreier Stahl oder ein rostfreies oder hitzebeständiges Metall oder Legierung ist.
